# EUROPÄISCHE PATENTSCHRIFT

(11) **EP 1 206 329 B1**
(45) Veröffentlichungstag und Bekanntmachung des Hinweises auf die Patenterteilung: **15.02.2006**
(21) Anmeldenummer: 00943513.2
(22) Anmeldetag: 21.07.2000
(51) Int. Cl.: B21D 26/02

(54) **VERFAHREN ZUM UMFORMEN EINES AUSGANGSPROFILS OD.DGL. WERKSTÜCKES MITTELS EINES INNENHOCHDRUCKES**
METHOD FOR SHAPING AN INITIAL PROFILE OR A SIMILAR WORKPIECE USING AN INTERNAL HIGH PRESSURE
PROCEDE POUR FORMER UN PROFIL DE DEPART OU UNE PIECE SIMILAIRE AU MOYEN D'UNE HAUTE PRESSION INTERNE

(30) Priorität: 05.08.1999 DE 19936501; 25.09.1999 DE 19946011
(43) Veröffentlichungstag der Anmeldung: 22.05.2002
(73) Patentinhaber: Alcan Technology & Management AG, 8212 Neuhausen am Rheinfall (CH)
(72) Erfinder: GEHRIG, Markus, CH-8200 Schaffhausen (CH); LEPPIN, Christian, CH-8200 Schaffhausen (CH); SCHWELLINGER, Pius, D-78250 Tengen (DE)
(86) Internationale Anmeldenummer: PCT/CH2000/000401
(87) Internationale Veröffentlichungsnummer: WO 2001/010580

(56) Entgegenhaltungen:
- DE-A- 4 214 557
- US-A- 5 339 667

## Beschreibung

Die Erfindung betrifft ein Verfahren nach dem Oberbegriff des Anspruchs 1.

Beim sog. Innenhochdruck-Umformen (IHU-Verfahren) wird ein Hohlprofil durch Innendruck ausgedehnt. Zusätzlich kann das Hohlprofil mittels wenigstens eines am Werkstück angreifenden Stempels nachgeschoben sowie aufgeweitet, gestaucht bzw. expandiert werden.

Die DE 35 32 499 C1 beschreibt eine Vorrichtung zum hydraulischen Aufweiten eines Rohrabschnitts unter Einsatz einer in das Rohr einführbaren zapfenartigen zylindrischen Sonde, die mittels mindestens zweier im Abstand voneinander befindlicher Dichtringe mit dem aufzuweitenden Rohrabschnitt einen Ringraum bildet, der zum Aufweiten mit Druckmittel gefüllt wird; die beiden Dichtringe sind jeweils in einer ringförmigen Aufnahmenut U-förmigen Querschnitts in der Sonde angeordnet und haben im Ausgangzustand beim Einführen der Sonde in das Rohr einen höchstens dem Außendurchmesser der Sonde entsprechenden Außendurchmesser. Vor Beginn des Aufweitungsvorganges werden sie zur Abdichtung des Ringspaltes zwischen Sonde und Rohr radial mit Druckmittel beaufschlagt, das den Aufnahmenuten durch eine an die Druckmittelzuführung angeschlossene Verbindungsleitung zugeführt wird. Die Druckmittelzufuhr zum Ringraum geschieht ausschließlich über zumindest eine der Aufnahmenuten und wird durch einen als Ventilkörper dienenden Dichtring gesteuert, der eine zwischen Aufnahmenut und Ringraum befindliche Öffnung so lange verschließt, bis er durch elastisches Aufweiten seine Dichtwirkung erreicht hat. Jene Aufnahmenut ist in ihrem dem Ringraum benachbarten Rand mit wenigstens einem schrägen Einschnitt versehen. Wird nun der Druck im Ringraum zwischen den beiden Dichtungen erhöht, beginnt sich die Rohrwand in diesem Bereich zu weiten.

Dieses Innenhochdruck-Umformen oder Hydroformen findet mehr und mehr Eingang als wirtschaftliches Herstellungsverfahren für Karosseriebauteile im Automobilbau. Als Ausgangsmaterial werden dabei vorwiegend Stahlrohre eingesetzt. Die Endkontur der zu formenden Bauteile ist im allgemeinen um ein Vielfaches komplexer als der einfache Kreisquerschnitt des Ausgangsmaterials. Somit ergeben sich bei diesem Verfahren in der Regel Bauteilbereiche, die im IHU-Prozess sehr viel stärker umgeformt werden als andere Bereiche, und letztere werden dementsprechend dünner. Sind diese Bereiche unter Betriebsbedingungen hoch belastet, muss die Dicke des Ausgangsblechs ausreichend hoch bemessen worden sein, was aber in den weniger stark umgeformten Bereichen zu unnötig großen Materialansammlungen führt. Dieser Nachteil widerspricht der Forderung nach einem möglichst geringen Bauteilgewicht.

In letzter Zeit haben sich für IHU-Prozesse als Ausgangsmaterial zum Stahl auch Aluminiumwerkstoffe hinzugesellt. Analog zu Stahl gibt es dabei Herstellungsverfahren, in denen als Ausgangsmaterial Rohre aus Aluminiumblech verwendet werden; alternativ können aber auch Aluminium-Strangpressprofile eingesetzt werden. Diese kommen bei Stahl aus wirtschaftlichen Gründen nicht infrage. Die Verwendung von Strangpressprofilen hat den entscheidenden Vorteil, dass der Gestaltung des Ausgangsprofils nahezu keine Grenzen gesetzt sind.

IHU-Prozesse mit Strangpressprofilen werden in der Produktion vor allem eingesetzt, um hochpräzise Bauteile herstellen zu können. Dazu wird nach dem derzeitigen Stand der Technik die Gestalt des Ausgangsprofils möglichst an die gewünschte Endkontur angelehnt, damit im IHU-Prozess verhältnismäßig geringe Umformgrade auftreten. Diese Verfahrensweise ist insbesondere bei vorzubiegenden gekrümmten Bauteilen sowie bei Profilquerschnitten mit scharfen Eckkanten zumeist nicht zielführend. Nicht zuletzt auch aus dem Bestreben, die Umformgrade auf geringem Niveau zu halten, ergibt sich im allgemeinen deren ungleichmäßige Verteilung. Dadurch -- sowie auch durch die Vorverformung aus dem Biegeprozess -- kommt es zu Rückfederungseffekten, die dazu führen, dass die gewünschte Präzision mit dem beschriebenen Verfahren nur in Ausnahmefällen erreicht zu werden vermag. Ebenso können scharfe Eckkanten, welche ein großes Verhältnis der Profilwanddicke zum Außenradius aufweisen, mit diesem Verfahren in der Regel nicht ausgeformt werden.

Bei IHU-Prozessen mit Stahlrohren ist es üblich, vor den eigentlichen Umformprozessen (Biegen und IHU) eine Vordeformation des Ausgangsmaterials durchzuführen, um beispielsweise eine günstigere Querschnittsgestaltung für das Biegen zu erreichen oder um überhaupt das Einlegen des Werkstücks in das IHU-Werkzeug erst zu ermöglichen.

Die Offenlegungsschrift DE 42 14 557 A1 beschreibt ein Verfahren zum hydraulischen Aufweiten von geschlossenen Hohlprofilen, wobei das geschlossene Hohlprofil gegen eine die Kontur des Endprofils wiedergebende Form gepresst wird. Das Verfahren zeichnet sich dadurch aus, dass die Profilabschnitte mit überwiegender Biegung in der Wand zuerst an der Innenfläche der Form zur Anlage kommen und nach weiterer Steigerung des Innendruckes die Ausformung der schmalen und eckigen Bereiche erfolgt.

In Kenntnis dieser Gegebenheiten hat sich der Erfinder eine gezielte Querschnittsgestaltung des eingesetzten Strangpressprofils in Bezug auf eine günstige Verteilung der Umformung beim IHU-Prozess als Ziel gesetzt; die elastische Rückfederung des Werkstücks soll nach der Entnahme aus dem IHU-Werkzeug minimiert und eine Maßhaltigkeit in der gewünschten Präzision erreicht werden.

Zur Lösung dieser Aufgabe führt die Lehre des unabhängigen Anspruches 1, die Unteransprüche geben günstige Weiterbildungen an.

Erfindungsgemäß werden zum Umformen des wenigstens einen Eckbereich aufweisenden Ausgangsprofils an den Eckbereich anschließende Wandabschnitte querschnittlich gegen die Druckrichtung gekrümmt vorgeformt und nachfolgend durch den Innenhochdruck des strömbaren Wirkmediums in Druckrichtung rückgeformt, wobei der Eckbereich verschoben wird; sind zumindest zwei Eckbereiche vorhanden, werden die zwischen den Eckbereichen verlaufenden Wandabschnitte entsprechend gegen die Druckrichtung vorgeformt sowie -- ebenfalls durch den von jenem Wirkmedium erzeugten Innenhochdruck unter Verschieben der Eckbereiche in Druckrichtung -- rückgeformt.

In der Praxis wird es überwiegend um Ausformungen nahezu rechter Winkel gehen, wobei die Profilquerschnitte keine Rechteckkonturen sein müssen. Jedoch können auch andere Winkelgrößen ausgeformt werden, insbesondere spitz zulaufende Ecken mit Eckwinkeln unter 45°.

Als günstig hat es sich erwiesen, das Verschieben des Eckbereiches in Richtung von dessen Eckmittellinie bzw. seiner Symmetrielinie durchzuführen. Diese Eckbereiche am Ausgangsprofil sollen zudem verdickt ausgeformt werden.

Der lokale Umformgrad kann am Ausgangsprofil als Übermaß in Bezug auf die Endkontur des Endprofils durch einesickenähnliche -- einwärts gerichtete Krümmung des Profilquerschnitts hergestellt werden. Auch ist es möglich, den lokalen Umformgrad am Ausgangsprofil als Untermaß in Bezug auf die Endkontur des Endprofils einzuführen.

Vorteilhafterweise werden also die Anforderungen für präzise Leichtbauweise erfüllt, d.h. das Ausgangsprofil ist derart gestaltet, dass das Werkstück am Ende des IHU-Prozesses Materialanhäufungen vorwiegend an denjenigen Stellen aufweist, wo diese aus Gründen der Festigkeit benötigt werden. Um die genannten Ziele zu erreichen werden
- der Profilwandung die lokalen Umformgrade durch querschnittliche Krümmungen und durch Profilabschnitte mit lokalem Untermaß sowie in diesem Zusammenhang die Eigenspannung in Längsrichtung gesteuert;
- Profilecken überspitzt;
- diejenigen Profilabschnitte verdickt, die geringe bis keine Umformung erfahren sollen,
- Profilquerschnitte vorgefaltet.

Das Steuern des lokalen Umformgrads durch -- sickenartige-- einwärts gerichtete Querschnittskrümmungen und Profilabschnitte mit lokalem Untermaß erfolgt unter Ausnutzung des nachstehenden Wirkprinzips.

Die einwärts gerichtete Querschnittskrümmung ist hier von Bedeutung; insbesondere im Hinblick auf Querschnitte, deren Profilwände in der Endkontur gekrümmt ausgeführt sind, sei betont, dass es auf die relative Krümmung -- und nicht auf die absolute Krümmung -- ankommt. Denn durch diese ist letztendlich bestimmt, ob die Kontur des Ausgangsprofils gegenüber der Endkontur im entsprechenden Abschnitt ein Übermaß oder ein Untermaß aufweist, durch welches das Verhalten im beschriebenen Umform-Prozess gesteuert wird.

Durch Sicken oder andere querschnittliche Krümmungen kann ein lokales Übermaß erreicht werden; im Gegensatz zu einem an der Profilaußenseite gewölbten Übermaß werden das Einlegen des Werkstücks in das Werkzeug sowie das Schließen des Werkzeugs durch eine Sicke nicht behindert; durch jenes Übermaß kommt es im IHU-Prozess zu einer lokalen Aufstauchung des Materials in Umfangsrichtung des Profils. Durch die plastische Volumenkonstanz von Aluminiumwerkstoff werden dadurch Druckeigenspannungen in Längsrichtung des Profils induziert, die nach Entnahme des Werkstücks aus dem Werkzeug eine entsprechende Rückfederung in Längsrichtung zur Folge haben. Durch Profilabschnitte mit lokalem Untermaß erfolgt im IHU-Prozess an entsprechender Stelle eine Abstreckung des Materials in Umfangsrichtung des Profils. Dank der erwähnten plastischen Volumenkonstanz des Aluminiums werden Zugeigenspannungen in Längsrichtung des Profils induziert, die nach Entnahme des Werkstücks aus dem Werkzeug eine entsprechende Rückfederung in Längsrichtung zur Folge haben.

Eine geeignete Verteilung von Absteck- und Aufstauchzonen führt zu einer Minimierung der resultierenden Gesamtrückfederung, so dass nach dem IHU-Prozess maßhaltige Werkstücke erzielt werden.

Zur Ausformung von spitz zulaufenden Ecken bei gleichzeitiger Vermeidung von lokal überhöhten Umformgraden an den Ecken führen nachstehende Maßgaben:
- eine starke Verdickung der Profilecken verhindert irreversibles Aufbiegen zu Beginn des IHU-Prozesses;
- durch sickenähnliche Querschnittskrümmungen in unmittelbarer Nachbarschaft der verdickten Profilecken kann die notwendige lokale Materialabstreckung zur Ausformung kleiner Eckradien reduziert bis vollständig eliminiert.werden.

Durch das Verfahren der Erfindung wird ein hohles Profil mit von Profilwänden begrenztem Profilraum hergestellt bei dem jeweils zwei Profilwände einen Eckbereich des Profilquerschnitts bestimmen und bei dem zumindest eine der an den Eckbereich anschließenden Profilwände einen querschnittlich gekrümmten Bereich aufweist. Bevorzugt wird dazu ein polygoner Querschnitt -- insbesondere ein dreiecksförmiger Querschnitt --, dessen Profilwände zwischen den Eckbereichen jeweils den einwärts gekrümmten Bereich aufweisen; es ist aber auch möglich, beispielsweise nur eine einzige Profilwand mit dem gekrümmten Bereich zu versehen. Vorteilhafterweise sollte der gekrümmte Bereich der Profilwand beidends an Eckbereiche anschließen. Die Querschnittsform jenes gebogenen Bereiches kann teilkreisartig oder teilellipsenartig, parabelförmig, hyperbelähnlich oder als anders gestaltete Kontur ausgebildet sein.

Als günstig hat sich ein solcher gebogener Bereich mit teilkreisförmiger Krümmungskontur erwiesen, deren Bogenlänge vom Abstand zweier die anschließenden Eckbereiche begrenzender Schenkel bestimmt wird. Das Abstandsmaß ergibt sich aus der Seitenlänge der Profilwand abzüglich der Schenkellängen der jeweils anschließenden Eckbereichedie je nach Profilquerschnittsform und Wanddickenverteilung auch ungleich sein können -- sowie abzüglich eines Abstandes, der sich aus dem projizierten Spaltabstand zwischen der Außenkontur des Ausgangsprofils und der Kontur des dieses aufnehmenden Formraumes ergibt.

Vorteilhafterweise entspricht die Schenkellänge der Schenkel des Eckbereiches des Ausgangsprofils dem Dreifachen bis Vierfachen der mittleren Wanddicke der an den Eckbereich anschließenden Abschnitte der Profilwände; die Schenkellänge hängt von der Wanddicke der Profilwand sowie dem Eckwinkel des von dieser gebildeten Eckbereiches ab.

Bei einem gleichseitigen Dreiecksquerschnitt des Ausgangsprofils soll jener Abstand der Schenkel z. B. etwa das Dreifache von deren Schenkellänge messen. In diesem Falle kann das Scheitelmaß zwischen der teilkreisförmigen Krümmungskontur und einer die Schenkel verbindenden Geraden etwa der Wanddicke der Profilwand entsprechen.

Bei der Verwendung von Aluminiumstrangpressprofilen ist es möglich, den Arbeitsschritt einer Vordeformation zu vermeiden, indem man das Ausgangsprofil gleich in der gewünschten günstigen vorgefalteten Form gestaltet. Neben der Einsparung des entsprechenden Arbeitsprozesses für die Vordeformation erreicht man dadurch gleichzeitig eine höhere Prozesssicherheit beim Biegen oder Schließen des IHU-Werkzeugs.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt jeweils in skizzenhafter Wiedergabe:
- Fig. 1:: einen Teil eines Formwerkzeuges im Querschnitt mit in einem Formdurchbruch erkennbarem, optimal geformtem Profilquerschnitt nach einem IHU-Vorgang;
- Fig. 2:: den Querschnitt durch ein Ausgangsprofil nach dem Stande der Technik innerhalb einer angedeuteten Werkzeugkontur vor einem IHU-Vorgang;
- Fig. 3:: das Profil der Fig. 2 nach dem Verformen;
- Fig. 4, 6:: den Querschnitt durch ein stranggepresstes Ausgangsprofil mit Werkzeugkontur (in Fig. 6 gegenüber Fig. 4 vergrößert);
- Fig. 5:: das Profil der Fig. 4 nach dem Verformen;
- Fig. 7:: eine Detailskizze zu Fig. 6;
- Fig. 8:: einen Profilrahmen in Draufsicht;
- Fig. 9:: den Querschnitt durch Fig. 8 nach deren Linie IX-IX;
- Fig. 10:: das zum Herstellen der endgültigen Kontur des Profilrahmens verwendete Formwerkzeug im Querschnitt;
- Fig. 11:: den Querschnitt durch ein Ausgangsprofil für den Profilrahmen nach dem Stande der Technik;
- Fig. 12:: den Querschnitt durch das Ausgangsprofil nach der Erfindung;
- Fig. 13:: das Ausgangsprofil der Fig. 12 innerhalb des Formwerkzeuges im Querschnitt;
- Fig. 14:: den Querschnitt eines weiteren Profils.

In einem Formwerkzeug 10 aus einem Basisteil 11 und einem Oberteil 12 ist gemäß Fig. 1 ein Formraum 14 mit einer Wandung 15 in Form eines gleichseitigen Dreiecks -- mit Eckwinkeln w von 120° -- sowie einer Seitenlänge a vorgesehen und in diesem ein erwünscht ideales Hohlprofil 18ᵢ durch die Innenkontur 20 seiner drei Profilwände 22 angedeutet; deren Außenkonturen 24 verlaufen i.w. an jener Wandungskontur 15.

Zum Erzeugen eines Hohlprofils als Endprofil 18 wird in den Formraum 14 ein -- beim Beispiel der Fig. 2 mit 16 bezeichnetes -- Ausgangsprofil engeren Querschnitts eingebracht. Die Außenkontur 24 dieses Ausgangsprofils 16 nach dem Stande der Technik in Fig. 2 entspricht einem gleichseitigen Dreieck und steht in einem etwa gleichbleibenden Spaltabstand t zur Wandung bzw. Wandungskontur 15. Dann wird das Ausgangsprofil 16 durch sogenanntes Innenhochdruck-Umformen (IHU), bei dem ein strömendes Druckmedium im Innenraum 26 des Ausgangsprofils 16 -- in Pfeilrichtung x nach Fig. 3 -- einen Hochdruck erzeugt, aufgeweitet sowie an jene Wandungskontur 15 herangeführt.

Nach dem IHU-Verformungsvorgang ist ein Hohlprofil 18 größeren Querschnitts entstanden, dessen Profilwände 22ₐ nach Fig. 3 jeweils mit ihrem mittleren Bereich der Wandungskontur 15 anliegen, die sich jedoch zu den Profileckkanten 19 hin -- also mit ihren Eckbereichen 28 -- in zunehmendem Abstand i zur Wandungskontur 15 halten, d.h. mit letzterer einen Winkelraum 29 begrenzen, dessen Schenkel sich querschnittlich von der Ecke der Wandungskontur 15 weg verjüngen; die Ecke wurde also nicht ausgeformt.

Um eine derart unerwünschte Formgebung zu vermeiden und ein End- oder Hohlprofil 18ₙ gemäß Fig. 5 auf dem Wege des IHU-Umformens zu schaffen, das dem idealen Hohlprofil 18ᵢ entspricht, wird ein Ausgangsprofil 16ₙ nach Fig. 4 mit Profilwänden 22ₙ gepresst, die in einem mittleren Abschnitt 30 der Länge e (in Fig. 6, 7 durch Schraffur hervorgehoben) querschnittlich teilkreisartig einwärts geschwungen sind; der Radius r der -- in Fig. 6 aus Gründen der Übersichtlichkeit über die Profilwand 22ₙ hinaus verlängertenKrümmungskontur K der Außenfläche 32 des Krümmungsabschnittes 30 entspricht etwa jener Länge e. Von den Profileckkanten 19 weg verlaufen beidseits lineare Wandabschnitte 34 der Länge f als Schenkel des Eckwinkels w von 120° bzw. des von diesem bestimmten -- und gegenüber der Wanddicke b verdickt ausgeformten -- Eckbereichs 28ₙ. Der Abstand der von den Schenkeln 34 begrenzten Eckbereiche 28ₙ voneinander definiert die Bogenlänge der Krümmungskontur K bzw. die oben erwähnte Länge e und mißt hier etwa das Dreifache der Schenkellänge f. Das Scheitelmaß h der dazwischen verlaufenden teilkreisförmigen Außenkontur oder Außenfläche 32 der Profilwand 22ₙ entspricht etwa der Wanddicke b oder ist geringfügig größer. Der Innenhochdruck schiebt durch das Begradigen der gekrümmten Abschnitte 30 der Profilwände 22ₙ die beschriebenen Eckbereiche 28ₙ mit Eckwinkel w in die jeweils benachbarten Ecken des Formraums 14, so dass jene Winkelräume 29 im Beispiel der Fig. 3 vermieden werden. Die Ecken werden in der von der Eckmittellinie N bestimmten Richtung verschoben.

Der Klarheit halber sei darauf hingewiesen, dass die Maßgabe, das Scheitelmaß h etwa der Wanddicke b entsprechen zu lassen, lediglich für das hier gewählte Ausführungsbeispiel zutrifft; wesentlich für die Gestaltung der Krümmungskontur K ist deren abgewickelte Länge bzw. das Bogenmaß y (Fig. 7). Die abgewickelte Länge y entscheidet darüber, ob der interessierende Abschnitt der Profilwand 22ₙ ein Unter- oder ein Übermaß gegenüber der abgewickelten Seitenlänge a der Endkontur aufweist. Soll beispielsweise der interessierende Abschnitt mit einem Übermaß u gestaltet werden (für den Fall eines Untermaßes ist u negativ), so muss für das Bogenmaß $y = e + 2 {i}_{1} + \frac{u}{2}$
gelten, worin i₁ ein Eckabstand ist, der sich aus dem zugehörigen Eckwinkel w sowie jenem lokalen Spaltabstand t ergibt über die Beziehung ${i}_{1} = t ⁢ tan ⁡ \frac{w}{2} .$

Zudem gilt hier unter Einbindung der Schenkellänge f: $e = a - 2 ( f + {i}_{1} ) .$

Je nach Ausführung der Krümmungskontur K ergibt sich in Abhängigkeit von dem in Fig. 7 erkennbaren Bodenmaß y das Scheitelmaß h. Wird K als Kreisabschnitt ausgeführt, so können -- unter Einbeziehung des von den Grenzradien r₁ des Krümmungsbereiches 30 bestimmten Scheitelwinkels q -- zusätzlich zu Gleichung (1) die folgenden Gleichungen zur Bestimmung des Scheitelmaßes h herangezogen werden:$h = {r}_{1} ( 1 - cos ⁡ \frac{q}{2} )$ $\frac{e}{2} = {r}_{1} sin ⁡ \frac{q}{2}$ ${y}^{\cdot } = q ⋅ {r}_{1}$

Der Wert des Scheitelmaßes h läßt sich mit Hilfe eines numerischen Iterationsverfahrens bestimmen. Zudem ist bei der Gestaltung eines Strangpressprofilquerschnitts in der Praxis mit Verwendung eines CAD-Programms die Bogenlänge y einer gezeichneten Kontur bekannt, und diese kann leicht dahingehend angepasst werden, dass sich das gewünschte Maß ergibt.

Mit dem erörterten Ausführungsbeispiel soll das Verfahren zur Ausformung spitzer Eckbereiche dargestellt werden. Die genaue Geometrie des Werkstückquerschnitts ist hierbei jedoch nicht bindend; es könnte auch ein Rechteckquerschnitt oder eine völlig andere -- auch unregelmäßige -- Geometrie sein. Zudem muss jene Krümmungskontur K -- wie schon erwähnt -- nicht notwendigerweise als Kreisabschnitt ausgebildet sein; es können auch Ellipsen, Parabeln, Hyperbeln, Splines oder andere Konturen angewendet werden.

Ein in Fig. 8, 9 skizzierter -- in Längserstreckung leicht gekrümmter -- Profilrahmen 40 der beispielsweisen Länge n von etwa 2000 mm mit seitlichem Steg 41 wird an den Endkanten 42 sowie im Mittenbereich 43 mit änderen -- nicht gezeigten -- Bauteilen verschweisst. Um ein Laserschweissverfahren anwenden zu können, ist für die Biegelinie eine Toleranz von etwa ± 0.5 mm erforderlich. Auch der Profilrahmen 40 wird aus einem Aluminiumstrangpressprofil gefertigt, welches zunächst gebogen wird und anschließend in einem IHU-Prozess seine endgültige Kontur erhält.

Die Kontur 15 des Formraumes 14ₐ des IHU-Werkzeuges 10ₐ entspricht gemäß Fig. 10 der gewünschten Außenkontur des fertigen Profilrahmens 40. Der Biegeprozess wird derart gestaltet, dass durch die geringe Krümmung des Profilrahmens 40 die aus dem Biegeprozess resultierende Änderung des Querschnitts vernachlässigt werden kann.

Bislang wird -- wie Fig. 11 anbietet -- die Querschnittsform des Ausgangsprofils 38 möglichst nahe an die Endkontur angelehnt; die oberen Profilwände 45, 46 sind nach außen gekrümmt, die untere Profilwand 44 ist gerade und durch den erwähnten Seitensteg 41 einseitig verlängert.

Nach dem Biegeprozess wird das Werkstück in das mehrteilige IHU-Werkzeug 10ₐ eingebracht. Bei Erhöhung des Innendrucks legen sich zuerst die drei Profilflanken oder -wände 44, 45, 46 an die Wandungskontur 15 an. Die Ecken mit kleineren Radien sind zunächst nicht ausgeformt. Bei weiterer Erhöhung des Innendrucks werden schließlich auch die Eckbereiche 48 ausgeformt. Durch die Reibung zwischen Werkzeug 10ₐ und Werkstück 16 beschränken sich die Zugumformungen in Profilumfangsrichtung, welche für die Ausformung der Ecken notwendig sind, auf die Profilecken 48 selbst und die sich unmittelbar anschließenden Bereiche. Durch die plastische Volumenkonstanz von Aluminium führen diese Umformungen zu Zugeigenspannungen in Längsrichtung an den Eckpunkten 48. Das resultierende Moment bezüglich der Biegehauptachse A verschwindet nicht, da sich rechtsseitig ein Übergewicht der Zugeigenspannungen ergibt. Bei Entnahme des Werkstücks 38 aus dem Werkzeug 10ₐ kommt es aus diesem Grund zu einer entsprechenden elastischen Rückfederung, so dass der Profilrahmen 40 nach dem IHU-Prozess eine geringere Krümmung aufweist als die, welche durch die Wandungskontur 15 vorgegeben ist. Die geforderte Toleranz kann somit nicht eingehalten werden.

Den beschriebenen Rückfederungseffekten kann durch eine Gestaltung des Ausgangsprofils 38ₙ gemäß Fig. 12 entgegengewirkt werden. Um dies zu erreichen, muss das durch Eigenspannungen induzierte Moment bezüglich der Biegehauptachse A reduziert bzw. eliminiert werden, d.h. rechts dieser Biegehauptachse A müssen statt Zugeigenspannungen überwiegend Druckeigenspannungen induziert werden bzw. links der Biegehauptachse A überwiegend Zugeigenspannungen. Dies wird mit dem in Fig. 12 dargestellten Profilquerschnitt des Ausgangsprofils 38ₙ dank folgender Gestaltungsmethoden erreicht:
- Die Bogenlänge der stegfernen oberen Profilwand 46ₙ weist ein Übermaß in Bezug auf die Endkontur auf, so dass im IHU-Prozess an dieser Stelle eine Stauchung in Umfangsrichtung stattfindet, durch welche die gewünschten Druckeigenspannungen in Längsrichtung induziert werden; das Übermaß ist zur Innenseite hin gewölbt, um eine Umformung beim Schließen des Werkzeuges 10ₐ zu verhindern.
- die stegnahe obere Profilwand 45ₙ weist ein Untermaß in Bezug auf die Endkontur auf, so dass im IHU-Prozess an dieser Stelle eine Materialabstreckung in Umfangsrichtung stattfindet, durch welche die gewünschten Zugeigenspannungen in Längsrichtung induziert werden.
- Die Basis- oder Sockelwand 44ₙ ist von den Eckbereichen 48 querschnittlich aufgewölbt, um wie in Fig. 6 -- Eckenausformung bei einem Dreieckprofil -- die Ausformung der Ecke 48ₙ zu vereinfachen.

Bei diesem Ausgangsprofil 38ₙ legen sich im IHU-Prozess entgegen der zum Stande der Technik beschriebenen Gestaltungsweise zuerst die Eckbereiche 48ₙ an die Werkzeugkontur 15 an. Durch Reibung haftet das Werkstück 38ₙ in diesen Eckbereichen 48ₙ am Werkzeug. Bei den für IHU-Anwendungen üblichen geringen Profilwanddicken b haftet auch bei guter Schmierung (µ < 0,05) ein Großteil der Profilfläche unter Zugbelastung am Werkzeug.

Durch weitere Druckerhöhung legen sich erst anschließend unter entsprechender plastischer Deformationen die Profilwände 44ₙ, 45ₙ, 46ₙ an, wobei jeweils die gewünschten Eigenspannungen in Profillängsrichtung zur Verhinderung der Rückfederung induziert werden. Das so entstehende Endprofil 50ₙ ist in Fig. 10 lediglich mit einer Teilkontur angedeutet.

Das Profil 52 der Fig. 14 soll andeuten, dass sich -- wie schon gesagt -- die geschilderte Verfahrensweise nicht auf Dreiecksquerschnitte beschränkt. Das Zweikammerprofil 52 weist links einer Mittelwand 54 eine Kammer 56 mitzwischen einem Bodenstreifen 57 und der Mittelwand 54gekrümmter Seitenwand 59 auf sowie eine rechte Kammer 60 mit von einem -- zum Bodenstreifen 57 in Abstand parallelen -- Firststreifen 61 ausgehender Seitenwand 62, die au szwei in einem Winkel zueinander geneigten Querschnitten 62ₐ, 62_{b} besteht. Dieses Zweikammerprofil 52 bietet vier rechtwinkelige Eckbereiche 58 an. Die in den Profilwänden 54, 57, 59 61, 62 vorhandenen gekrümmten Bereiche des Ausgangsprofils sind in der Zeichnung nicht verdeutlicht.

## Patentansprüche

1. Verfahren zum Umformen eines einen Profilraum aufweisenden Ausgangsprofils (16) od. dgl. Werkstückes mittels eines in dem abgedichteten Profilraum (14) durch ein strömbares Wirkmedium erzeugten Innenhochdruckes zu einem Endprofil (18), insbesondere zum Umformen bis zur Anlage des Endprofils (18) an die Wandung (15) eines Formraumes (14),
wobei
zum Umformen des wenigstens einen Eckbereich (28) aufweisenden Ausgangsprofils (16) an den Eckbereich (28) anschließende Wandabschnitte (30) querschnittlich gegen die Druckrichtung vorgeformt gekrümmt und anschließend durch den Innenhochdruck des strömbaren Wirkmediums unter Verschieben des Eckbereiches (28) in Druckrichtung rückgeformt werden, **dadurch gekennzeichnet, dass** sich zuerst die Eckbereiche (28) des Ausgangsprofils (16) an die Werkzeugkontur (15) anlegen und durch weitere Druckerhöhung sich erst anschliessend unter entsprechender plastischer Deformation die Profilwände (22) anlegen.

2. Verfahren nach Anspruch 1, **dadurch gekennzeichnet, dass** zum Umformen eines wenigstens zwei Eckbereiche aufweisenden Ausgangsprofils zwischen den Eckbereichen verlaufende Wandabschnitte querschnittlich gegen die Druckrichtung vorgeformt gekrümmt und anschließend durch den Innenhochdruck des strömbaren Wirkmediums unter Verschieben der Eckbereiche in Druckrichtung rückgeformt werden.

3. Verfahren nach Anspruch 1 oder 2, **gekennzeichnet durch** einen Eckwinkel des Eckbereiches von etwa 90°.

4. Verfahren nach Anspruch 1 oder 2, **gekennzeichnet durch** einen Eckwinkel des Eckbereiches unter 90°, bevorzugt durch einen spitz zulaufenden Eckbereich.

5. Verfahren nach einem der Ansprüche 1 bis 4, **dadurch gekennzeichnet, dass** das Verschieben des Eckbereichs in Richtung von dessen Eckmittellinie (N) durchgeführt wird.

6. Verfahren nach einem der Ansprüche 1 bis 5, **dadurch gekennzeichnet, dass** der lokale Umformgrad am Ausgangsprofil als Übermaß in Bezug auf die Endkontur des Endprofils durch eine sickenähnliche, einwärts gerichtete Krümmung des Profilquerschnitts hergestellt wird.

7. Verfahren nach einem der Ansprüche 1 bis 5, **dadurch gekennzeichnet, dass** der lokale Umformgrad am Ausgangsprofil als Untermaß in Bezug auf die Endkontur des Endprofils hergestellt wird.

8. Verfahren nach einem der Ansprüche 1 bis 7, **dadurch gekennzeichnet, dass** der/die Eckbereich/e am Ausgangsprofil verdickt ausgeformt werden.

9. Verfahren nach Anspruch 8, **dadurch gekennzeichnet, dass** die Profilwand in an die Eckbereiche anschließenden Bereichen mit einwärts gekrümmtem Querschnitt geformt wird.

10. Verfahren nach Anspruch 9, **dadurch gekennzeichnet, dass** die Profilwand in an die Eckbereiche anschließenden Bereichen mit relativ zum Endquerschnitt einwärts gekrümmtem Querschnitt geformt wird.

11. Verfahren nach einem der Ansprüche 1 bis 10, **dadurch gekennzeichnet, dass** die Profilwand des Ausgangsprofils zumindest mit einem querschnittlich teilkreisartig oder teilellipsenartig gekrümmten Bereich (30) geformt wird.

12. Verfahren nach einem der Ansprüche 1 bis 10, **dadurch gekennzeichnet, dass** die Profilwand des Ausgangsprofils zumindest mit einem querschnittlich parabelförmig, hyperbelähnlich od.dgl. gekrümmten Bereich geformt wird.

13. Verfahren nach Anspruch 6, **dadurch gekennzeichnet, dass** bei einem zur Profilinnenseite gekrümmten Übermaß des Ausgangsprofils während des IHU-Umformens eine Stauchung in Umfangsrichtung durchgeführt sowie Druckeigenspannungen induziert werden.

14. Verfahren nach Anspruch 7, **dadurch gekennzeichnet, dass** bei einem vom Ausgangsprofil weg gerichteten Untermaß während des IHU-Umformens eine Materialabstreckung in Umfangsrichtung durchgeführt wird sowie Zugeigenspannungen induziert werden.

15. Verfahren nach einem der Ansprüche 1 bis 14, **dadurch gekennzeichnet, dass** während des IHU-Umformens zuerst die Eckbereiche an die Wandung des Formraumes und dann die Profilwandungen herangeführt werden.

16. Verfahren nach einem der Ansprüche 1 bis 15, **dadurch gekennzeichnet, dass** der Eckbereich (28ₙ, 48ₙ) im Wesentlichen winkelartig geformt ist.

17. Verfahren nach einem der Ansprüche 1 bis 16, **dadurch gekennzeichnet, dass** die Formgebung des Eckbereichs (28ₙ, 48ₙ) des Ausgangsprofils im Wesentlichen der Formgebung des Eckbereichs des Endprofils (18ₙ; 50ₙ) entspricht und der Eckbereich (28ₙ, 48ₙ) in die Kontur des Endprofils (18ₙ; 50ₙ) verschiebbar ist.

18. Verfahren nach einem der Ansprüche 1 bis 17 **gekennzeichnet durch** einen polygonen Querschnitt des Ausgangsprofils, dessen Profilwände (22ₙ) zwischen den Eckbereichen (28ₙ) jeweils den einwärts gekrümmten Bereich (30) aufweisen.

19. Verfahren nach einem der Ansprüche 1 bis 18, **gekennzeichnet durch** einen polygonen Querschnitt des Ausgangsprofils, bei dem jeweils zwei Eckbereiche (48ₙ) verbindende ausgewählte Profilwände (44ₙ bis 46ₙ) einen gekrümmten Bereich (30) aufweisen.

20. Verfahren nach einem der Ansprüche 1 bis 19, **gekennzeichnet durch** einen dreieckförmigen Querschnitt des Ausgangsprofils.

21. Verfahren nach einem der Ansprüche 1 bis 20, **dadurch gekennzeichnet, dass** der/die Eckbereich/e (28ₙ, 48ₙ) am Ausgangsprofil (16ₙ, 38ₙ) im Verhältnis zur Dicke (b) der benachbarten Profilwand (22ₙ; 44ₙ bis 46ₙ) verdickt ausgeformt ist/sind.

22. Verfahren nach einem der Ansprüche 1 bis 21, **gekennzeichnet durch** einen gekrümmten Bereich im Ausgangsprofil mit teilkreisförmiger Krümmungskontur (K), deren Bogenlänge (y) vom Abstand (e) die anschließenden Eckbereiche (28ₙ, 48ₙ) begrenzender Schenkel (34) bestimmt ist (Fig. 7).

23. Verfahren nach Anspruch 22, **gekennzeichnet durch** ein Maß des Abstandes (e) der Schenkel (34) aus der um die Schenkellängen (f) der anschließenden Eckbereiche (28, 48) sowie dem projizierten Abstand (t) der Außenfläche des Schenkels (34) des Ausgangsprofils (16ₙ, 38ₙ) von der entsprechenden Wandaußenfläche des vorgesehenen Endprofils (18ₙ, 50ₙ) verminderter Seitenlänge (a) der Profilwand (22).

24. Verfahren nach einem der Ansprüche 22 bis 23, **dadurch gekennzeichnet, dass** die Schenkellänge (f) der Schenkel (34) des Eckbereiches (28ₙ, 48ₙ) des Ausgangsprofils (16ₙ) dem Dreifachen bis Vierfachen der mittleren Wanddicke (b) der an den Eckbereich anschließenden Bereiche der Profilwände (22ₙ) entspricht.

25. Verfahren nach einem der Ansprüche 22 bis 24, **gekennzeichnet durch** eine Abhängigkeit der Schenkellänge (f) von der Wanddicke (b) der Profilwand (22ₙ; 44ₙ bis 46ₙ) sowie dem Eckwinkel (w) des von diesem gebildeten Eckbereiches (28ₙ, 48ₙ).

26. Verfahren nach einem der Ansprüche 22 bis 25, **dadurch gekennzeichnet, dass** bei einem etwa gleichseitigen Dreiecksquerschnitt des Ausgangsprofils (16ₙ) der Abstand (e) der Schenkel (34) etwa das Dreifache von deren Schenkellänge (f) misst.

27. Verfahren nach einem die Ansprüche 22 bis 26, **dadurch gekennzeichnet, dass** das Scheitelmaß (h) zwischen der teilkreisförmigen Krümmungskontur (K) und einer die Schenkel (34) verbindenden Geraden etwa der Wanddicke (b) der Profilwand (22ₙ, 44ₙ bis 46ₙ) entspricht.

28. Verfahren nach einem der Ansprüche 1 bis 27, **dadurch gekennzeichnet, dass** das Ausgangsprofil (16ₙ, 38ₙ; 52) ein aus einer Leichtmetallegierung stranggepresstes Profil ist.

## Claims

1. Method for forming an initial profile (16) or like workpiece possessing a profile space by means of an internal high pressure generated in the sealed off profile space (14) by a flowable active medium to form a final profile (18), in particular for forming until the final profile (18) rests against the wall (15) of a mould cavity (14),
wherein
for forming the initial profile (16) possessing at least one corner region (28), wall sections (30) adjoining the corner region (28) are curved in cross-section by preforming counter to the direction of the pressure and then formed back in the pressure direction by the internal high pressure of the flowable active medium with displacement of the corner region (28), **characterised in that** the corner regions (28) of the initial profile (16) are first of all put in place against the mould contour (15) and only then by further increasing the pressure are the profile walls (22) put in place with corresponding plastic deformation.

2. Method according to claim 1, **characterised in that** for forming an initial profile possessing at least two corner regions, wall sections running between the corner regions are curved in cross-section by preforming counter to the direction of the pressure and then formed back in the pressure direction by the internal high pressure of the flowable active medium with displacement of the corner regions.

3. Method according to claim 1 or 2, **characterised by** a corner angle in the corner region of approximately 90°.

4. Method according to claim 1 or 2, **characterised by** a corner angle in the corner region of less than 90°, preferably by a corner region running to a point.

5. Method according to any of claims 1 to 4, **characterised in that** the displacement of the corner region is carried out in the direction of the corner bisector (N) thereof.

6. Method according to any of claims 1 to 5, **characterised in that** the local degree of forming of the initial profile is produced in overdimensioned manner with respect to the final contour of the final profile by a bead-like, inwardly directed curvature of the profile cross-section.

7. Method according to any of claims 1 to 5, **characterised in that** the local degree of forming of the initial profile is produced in underdimensioned manner with respect to the final contour of the final profile.

8. Method according to any of claims 1 to 7, **characterised in that** the corner region(s) on the initial profile are formed in thickened manner.

9. Method according to claim 8, **characterised in that** the profile wall in regions adjoining the corner regions is formed with an inwardly curved cross-section.

10. Method according to claim 9, **characterised in that** the profile wall in regions adjoining the corner regions is formed with an inwardly curved cross-section relative to the final cross-section.

11. Method according to any of claims 1 to 10, **characterised in that** the profile wall of the initial profile is formed with at least one region (30) curved in cross-section in the manner of part of a circle or part of an ellipse.

12. Method according to any of claims 1 to 10, **characterised in that** the profile wall of the initial profile is formed with at least one region curved in cross section in the shape of a parabola, like a hyperbola or the like.

13. Method according to claim 6, **characterised in that** in the case of overdimensioning of the initial profile curved towards the inside of the profile, during the internal high-pressure forming compression is carried out in the circumferential direction and internal compressive stresses are induced.

14. Method according to claim 7, **characterised in that** in the case of underdimensioning directed away from the initial profile, during the internal high-pressure forming stretching of the material is carried out in the circumferential direction and internal tensile stresses are induced.

15. Method according to any of claims 1 to 14, **characterised in that** during the internal high=pressure forming first of all the corner regions are brought up to the wall of the mould cavity and then the profile walls.

16. Method according to any of claims 1 to 15, **characterised in that** the corner region (28ₙ, 48ₙ) is formed in substantially angular manner.

17. Method according to any of claims 1 to 16, **characterised in that** the shape of the corner region (28ₙ, 48ₙ) of the initial profile substantially matches the shape of the corner region of the final profile (18ₙ; 50ₙ) and the corner region (28ₙ, 48ₙ) is movable into the contour of the final profile (18ₙ; 50ₙ).

18. Method according to any of claims 1 to 17, **characterised by** a polygonal cross-section of the initial profile whose profile walls (22ₙ) between the corner regions (28ₙ) each exhibit the inwardly curved region (30).

19. Method according to any of claims 1 to 18, **characterised by** a polygonal cross-section of the initial profile in which selected profile walls (44ₙ to 46ₙ) each connecting two corner regions (48ₙ) exhibit a curved region (30).

20. Method according to any of claims 1 to 19, **characterised by** a triangular cross-section of the initial profile.

21. Method according to any of claims 1 to 20, **characterised in that** the corner region(s) (28ₙ, 48ₙ) on the initial profile (16ₙ, 38ₙ) is/are shaped out in thickened manner relative to the thickness (b) of the neighbouring profile wall (22ₙ; 44ₙ to 46ₙ).

22. Method according to any of claims 1 to 21, **characterised by** a curved region in the initial profile having a curved contour (K) in the form of part of a circle whose arc length (y) is determined (Fig 7) by the spacing (e) of limbs (34) bounding the adjoining corner regions (28ₙ, 48ₙ).

23. Method according to claim 22, **characterised by** a size of the spacing (e) of the limbs (34) made up of the length of side (a) of the profile wall (22) reduced by the limb lengths (f) of the adjoining corner regions (28, 48) and the projected spacing (t) of the outer surface of the limb (34) of the initial profile (16ₙ, 38ₙ) from the corresponding outer wall surface of the planned final profile (18ₙ, 50ₙ).

24. Method according to any of claims 22 to 23, **characterised in that** the limb length (f) of the limbs (34) of the corner region (28ₙ, 48ₙ) of the initial profile (16ₙ) equals three to four times the average wall thickness (b) of the regions of the profile walls (22ₙ) adjoining the corner region.

25. Method according to any of claims 22 to 24, **characterised by** dependence of the limb length (f) on the wall thickness (b) of the profile wall (22ₙ; 44ₙ to 46ₙ) and the corner angle (w) of the corner region (28ₙ, 48ₙ) formed therefrom.

26. Method according to any of claims 22 to 25, **characterised in that** in the case of an approximately equilateral triangular cross-section for the initial profile (16ₙ) the spacing (e) of the limbs (34) is approximately three times the limb length (f) thereof.

27. Method according to any of claims 22 to 26, **characterised in that** the apex measure (h) between the curved contour (K) shaped as part of a circle and a straight line joining the limbs (34) is approximately equal to the wall thickness (b) of the profile wall (22ₙ, 44ₙ to 46ₙ).

28. Method according to any of claims 1 to 27, **characterised in that** the initial profile (16ₙ, 38ₙ; 52) is a profile extruded from a light metal alloy.

## Revendications

1. Procédé pour la transformation par formage d'un profilé initial (16) présentant une cavité de profilé, ou d'une'pièce similaire, en un profilé final (18), au moyen d'une haute pression intérieure engendrée par un agent actif fluide dans la cavité de profilé (14) rendue étanche, notamment pour le formage jusqu'à l'application du profilé final (18) sur la paroi (15) d'une cavité d'outillage de formage (14), procédé selon lequel pour le formage du profilé initial (16) présentant au moins une zone de coin (28), des tronçons de paroi (30) se raccordant à ladite zone de coin (28) sont tout d'abord préformés de manière courbée à l'encontre de la direction de la pression, en section transversale, et sont ensuite déformées en retour dans la direction de la pression par la haute pression intérieure de l'agent actif fluide, en produisant le déplacement de ladite zone de coin (28),
**caractérisé en ce que** ce sont tout d'abord les zones de coin (28) du profilé initial (16) qui viennent s'appliquer sur le contour d'outillage (15), et que, par la poursuite de l'augmentation de la pression, les parois de profilé (22) s'appliquent seulement ensuite sous déformation plastique correspondante.

2. Procédé selon la revendication 1, **caractérisé en ce que** pour la transformation par formage d'un profilé initial présentant au moins deux zones de coin, des tronçons de paroi s'étendant entre lesdites zones de coin sont tout d'abord préformés de manière courbée à l'encontre de la direction de la pression, en section transversale, et sont ensuite déformées en retour, dans la direction de le pression, par la haute pression intérieure de l'agent actif fluide, en produisant le déplacement desdites zones de coin.

3. Procédé selon la revendication 1 ou 2, **caractérisé par** un angle de coin de la zone de coin d'environ 90°.

4. Procédé selon la revendication 1 ou 2, **caractérisé par** un angle de coin de la zone de coin de moins 90°, de préférence par une zone de coin en pointe aiguë.

5. Procédé selon l'une des revendications 1 à 4, **caractérisé en ce que** le déplacement de la zone de coin est effectué dans la direction de sa ligne centrale de coin ou bissectrice de coin (N).

6. Procédé selon l'une des revendications 1 à 5, **caractérisé en ce que** le degré de formage local sur le profilé initial est réalisé en tant que sur-dimensionnement par rapport au contour final du profilé final, par une courbure dirigée vers l'intérieur, à la manière d'une moulure, de la section transversale du profilé.

7. Procédé selon l'une des revendications 1 à 5, **caractérisé en ce que** le degré de formage local sur le profilé initial est réalisé en tant que sous-dimensionnement par rapport au contour final du profilé final.

8. Procédé selon l'une des revendications 1 à 7, **caractérisé en ce que** la/les zones/s de coin est/sont réalisée/s plus épaisse/s sur le profilé initial.

9. Procédé selon la revendication 8, **caractérisé en ce que** la paroi de profilé, dans les régions se raccordant à la zone de coin, est formée de façon à présenter une section transversale courbée vers l'intérieur.

10. Procédé selon la revendication 9, **caractérisé en ce que** la paroi de profilé, dans les régions se raccordant à la zone de coin, est formée de façon à présenter une section transversale courbée vers l'intérieur par rapport à la section transversale finale.

11. Procédé selon l'une des revendications 1 à 10, **caractérisé en ce que** la paroi de profilé du profilé initial est formée de manière à présenter au moins une zone (30) courbée, en section transversale, à la manière d'un secteur circulaire ou d'un secteur d'ellipse.

12. Procédé selon l'une des revendications 1 à 10, **caractérisé en ce que** la paroi de profilé du profilé initial est formée de manière à présenter au moins une zone courbée, en section transversale, de forme parabolique, de forme similaire à une hyperbole ou analogue.

13. Procédé selon la revendication 6, **caractérisé en ce que** dans le cas d'un sur-dimensionnement du profilé initial, sous la forme d'une courbure vers le côté intérieur du profilé, on produit, pendant le formage par haute pression intérieure, un refoulement de compression dans la direction périphérique et l'on induit des contraintes internes de compression.

14. Procédé selon la revendication 7, **caractérisé en ce que** dans le cas d'un sous-dimensionnement orienté de manière à s'écarter du profilé initial, on produit, pendant le formage par haute pression intérieure, un étirement dans la direction périphérique et l'on induit des contraintes internes de traction.

15. Procédé selon l'une des revendications 1 à 14, **caractérisé en ce que** pendant le formage par haute pression intérieure, on produit tout d'abord l'application des zones de coin sur la paroi de la cavité d'outillage de formage, et ensuite seulement l'application des parois de profilé.

16. Procédé selon l'une des revendications 1 à 15, **caractérisé en ce que** la zone de coin (28ₙ, 48ₙ) est sensiblement d'une forme angulaire.

17. Procédé selon l'une des revendications 1 à 16, **caractérisé en ce que** la configuration de forme donnée à la zone de coin (28ₙ, 48ₙ) du profilé initial, correspond sensiblement à la configuration de forme de la zone de coin du profilé final (18ₙ ; 50ₙ), et la zone de coin (28ₙ, 48ₙ) peut être déplacée par coulissement dans le contour du profilé final (18ₙ ; 50ₙ).

18. Procédé selon l'une des revendications 1 à 17, **caractérisé par** une section transversale polygonale du profilé initial, dont les parois de profilé (22ₙ) présentent respectivement entre les zones de coin (28ₙ) la zone (30) courbée vers l'intérieur.

19. Procédé selon l'une des revendications 1 à 18, **caractérisé par** une section transversale polygonale du profilé initial, dans lequel des parois de profilé (44ₙ à 46ₙ) sélectionnées et reliant respectivement deux zones de coin (48ₙ), présentent une zone (30) courbée.

20. Procédé selon l'une des revendications 1 à 19, **caractérisé par** une section transversale triangulaire du profilé initial.

21. Procédé selon l'une des revendications 1 à 20, **caractérisé en ce que** la/les zone/s de coin (28ₙ, 48ₙ) sur le profilé initial (16ₙ, 38ₙ) est/sont réalisée/s avec une épaisseur plus importante par rapport à l'épaisseur (b) de la paroi de profilé voisine (22ₙ ; 44ₙ à 46ₙ).

22. Procédé selon l'une des revendications 1 à 21, **caractérisé par** une zone courbée dans le profilé initial, qui présente un contour de courbure (K) en forme de secteur circulaire, dont la longueur d'arc (y) est déterminée par la distance (e) entre des branches (34) délimitant les zones de coin adjacentes (28ₙ, 48ₙ) (figure 7).

23. Procédé selon la revendication 22, **caractérisé par** une valeur ou une mesure de la distance (e) entre les branches (34), qui est égale à la longueur latérale (a) de la paroi de profilé (22), diminuée des longueurs de branche (f) des zones de coin (28, 48) adjacentes, ainsi que de la distance projetée (t) de la surface extérieure de la branche (34) du profilé initial (16ₙ, 38ₙ) à la surface extérieure de paroi correspondante du profilé final (18ₙ, 50ₙ) prévu.

24. Procédé selon l'une des revendications 22 à 23, **caractérisé en ce que** la longueur de branche (f) des branches (34) de la zone de coin (28ₙ, 48ₙ) du profilé initial (16ₙ), vaut de trois à quatre fois l'épaisseur de paroi moyenne (b) des zones des parois de profilé (22ₙ), qui se raccordent à la zone de coin.

25. Procédé selon l'une des revendications 22 à 24, **caractérisé par** une relation de dépendance de la longueur de branche (f) à l'épaisseur de paroi (b) de la paroi de profilé (22ₙ ; 44ₙ à 46ₙ), ainsi qu'à l'angle de coin (w) de la zone de coin (28ₙ, 48ₙ) formée par celui-ci.

26. Procédé selon l'une des revendications 22 à 25, **caractérisé en ce que** dans le cas d'une section transversale sensiblement en triangle équilatéral du profilé initial (16ₙ), la distance (e) entre les branches (34) mesure environ le triple de leur longueur de branche (f).

27. Procédé selon l'une des revendications 22 à 26, **caractérisé en ce que** la mesure de la hauteur d'arc (h) entre le contour de courbure (K) en forme de secteur circulaire et une droite reliant les branches (34), correspond environ à l'épaisseur de paroi (b) de la paroi de profilé (22ₙ ; 44ₙ à 46ₙ).

28. Procédé selon l'une des revendications 1 à 27, **caractérisé en ce que** le profilé initial (16ₙ, 38ₙ ; 52) est un profilé extrudé en un alliage léger ou alliage de métaux légers.
